# EUROPÄISCHE PATENTSCHRIFT

(11) **EP 0 172 366 B1**
(45) Veröffentlichungstag und Bekanntmachung des Hinweises auf die Patenterteilung: **06.04.1988**
(21) Anmeldenummer: 85108047.3
(22) Anmeldetag: 28.06.1985
(51) Int. Cl.: C23G 3/04, B21B 45/02

(54) **Verfahren und Vorrichtung zum Beizen von Werkstücken zur Rohrherstellung**
Method and apparatus for pickling work pieces for making tubes
Méthode et dispositif pour le décapage de pièces de travail pour la fabrication de tuyaux

(30) Priorität: 23.07.1984 CH 3571/84
(43) Veröffentlichungstag der Anmeldung: 26.02.1986
(73) Patentinhaber: LONZA AG, CH-3945 Gampel/Wallis (CH)
(72) Erfinder: Bonifay, Michel, Binningen (CH); Furrer, Hansjörg, Ziefen (CH)
(74) Vertreter: Finck, Dieter, Dr.Ing.

(56) Entgegenhaltungen:
- EP-A- 0 133 937

## Beschreibung

Die Erfindung betrifft ein Verfahren und eine Vorrichtung zum Beizen von Hohlkörpern, wie Luppen Hohlblöcken oder Rohren.

Es ist bekannt, Metalloberflächen und insbesondere Stahloberflächen vor einer Umformung zu beizen. Eine Möglichkeit des Beizens ist die Oberflächenbehandlung mit Säuren, Säuregemischen, Alkalien oder Salzgemischen.

Beispielsweise bei der Verarbeitung von Werkstücken aus Eisen und insbesonders Stahl, wie Hohlblöcken oder Rohren und speziell von Luppen zu nahtlosen Rohren in Anlagen wie Stossbankanlagen, Schrittwalzwerken, Asselstrasse, Stopfenwalzwerken, Pilgerstrassen, Kontistrassen, Multiple Pipe Mills, Stauchpressen usw. muss vor dem Einführen der Dornstange das Luppen-, Hohlblock- oder Rohrinnere bei Temperaturen im Bereich der Walztemperatur, d.h. bei rund 1000 bis 1300°C gebeizt werden. Durch die Komplexität des Arbeitsablaufes in Walzwerken der genannten Art war es bisher nicht möglich, auf rationelle Weise ein vollständiges Beizen zu erreichen, so kann es durchaus vorkommen, dass für das Auftragen des Beizmittels nur so kurze Zeiträume wie ca. 1 Sekunde zur Verfügung stehen.

Es wurde schon vorgeschlagen wie erwähnt in der europäischen Patentanmeldung EP-A-0 133 937, Luppen zu entzundern, indem Entzunderungsmittel mit Hilfe eines Druckgases in zirkulärer Bewegung an einem Luppenende in das Innere der auf Walztemperatur erhitzten Luppe einzuführen und am anderen Luppenende durch Absaugen das Restgemisch auszutragen.

Dieses Verfahren hat den Nachteil, grosse Gas-und Entzunderungsmengen zu benötigen. Aus wirtschaftlichen Gründen muss als Gas in der Regel Luft angewendet werden, die, insbesondere in derart grossen Mengen, oxidativ, aber auch stark kühlend auf das Luppeninnere wirkt.

Weiters ist ein Absaugen und Filtrieren des Restgemisches von Gas und Salzen nicht unproblematisch.

Aufgabe vorliegender Erfindung ist es, eine Vorrichtung und ein Verfahren vorzuschlagen, das es ermöglicht, im Arbeitsablauf eines Walzwerkes eine Beizung kontinuierlich und möglichst vollständig vorzunehmen und diese Aufgabe bei geringem apparativen Aufwand mit angepassten Beizmittelmengen auszuführen.

Erfindungsgemäss wird das mit einem Verfahren nach Patentanspruch 1 und einer Vorrichtung nach Patentanspruch 10 erreicht.

Das Verfahren wird derart ausgeführt, dass das Beizmittel, zweckmässig in trockener Form als Pulver, mit einer durchschnittlichen Korngrösse von 50 bis 1000 Mikrometer oder als Granulat mit einer durchschnittlichen Korngrösse von 0,5 bis 4 mm in einem Vorratsbehälter eingefüllt wird. In der Regel durch Schwerkraft, nötigenfalls mit Unterstützung beispielsweise eines Rüttlers, eines umlaufenden Rührflügels oder durch Lufteinblasen, um eine Brückenbildung des Pulvers zu vermeiden, wird das Beizmittel in eine Dosiervorrichtung gespiesen. Gegebenenfalls kann der Silobehälter als Druckbehälter ausgebildet sein und das Material wird dann durch Druckbeaufschlagung ausgetragen. Als Dosiervorrichtung kommen an sich bekannte Dosiervorrichtungen in Frage, wie Dosierwaagen, Dosierschnecken, Dosierspiralen, Schwingaufgeber oder ein Dosierband.

Die Dosierung wird gravimetrisch oder volumetrisch ausgeführt, zweckmässig erfolgt eine volumetrische Dosierung, vorzugsweise wird ein Schneckendosierer eingesetzt.

Aus der Dosiervorrichtung wird das Beizmittel in einen Druckbehälter eingebracht. Dieser Druckbehälter wird mittels eines Gases unter Druck gesetzt. Als geeignetes Gas kann Luft, Stickstoff, C0₂, ein Edelgas oder Gemische davon eingesetzt werden.

Nach dem erfindungsgemässen Verfahren werden 5 bis 100 g Beizmittel pro m² innere Oberfläche oder Innenwandung des Werkstückes angewendet. Zweckmässig werden 10 bis 60 g, vorteilhaft 25 bis 50 g Beizmittel pro m² Innenwandung angewendet.

Die Gasmenge beträgt 50 bis 750 Normalliter pro Kilogramm Beizmittel. In einer zweckmässigen Ausführungsform werden 100 bis 500 Normalliter, vorzugsweise 100 bis 250 Normalliter Gas pro Kilogramm Beizmittel angewendet.

Der Druck im Druckbehälter soll 2 bis 10 bar, vorzugsweise 2 bis 10 bar betragen.

Nach erfolgter Druckbeladung des Druckbehälters kann im Rahmen des Arbeitstaktes des Walzwerkes das Beizmittel verarbeitet werden. Zu diesem Zweck ist eine Transportleitung vorgesehen, die zu einer Austragvorrichtung führt. Diese Austragvorrichtung kann beispielsweise eine einfache Rohröffnung, ein Austragkonus, gegebenenfalls mit Spirale oder mit einem Diffuser ausgerüstet, sein und es können auch verschiedene Düsenarten eingesetzt werden.

Um das Beizmittel gleichmässig im Hohlraum des Werkstückes zu verteilen und aufzutragen, wird auf eine zirkuläre, laminare, turbulente oder pulsierende Strömung des Gas-Beizmittel-Gemisches abgezielt, wobei generell eine zirkuläre oder turbulente Strömung angestrebt wird.

Unter zirkulärer Bewegung wird verstanden, dass sich das Gemisch unter Ausbildung einer spiralförmigen Bewegung durch die Öffnung des Werkstückes hindurch bewegt. Die laminare Strömung bedeutet, dass das Gemisch in im wesentlich gleichförmiger Bewegung durch die Werkstücköffnung hindurch strömt, während unter turbulenter Strömung eine Wirbelbildung des strömenden Mediums angestrebt wird. Die pulsierende Strömung umschreibt ein Verfahren, gemäss dem das Gemisch in mehreren Druckstössen durch die Werkstücköffnung geführt wird.

Die Austragvorrichtung kann im Bereich eines Werkstückendes zentrisch als auch aussermittig zur Werkstücköffnung angebracht sein. Es ist aber auch möglich, mit der Austragvorrichtung in das Werkstückinnere zu fahren oder während des Austragens des Gemisches die Austragvorrichtung durch die Werkstücköffnung zu führen.

Während der Anwendung des Beizmittels weist das Werkstück in der Regel seine Walztemperatur von etwa 1000 bis 1300°C auf, wobei es im Rahmen der technischen Gegebenheiten liegt, dass sich zwischen dem Beizvorgang und dem ersten Walzvorgang noch Temperaturänderungen einstellen können.

Das erfindungsgemässe Verfahren wird mit einer Vorrichtung ausgeführt, die beispielhaft und schematisch in Abbildung 1 dargestellt ist.

Erfindungsgemäss umfasst die Vorrichtung einen Vorratsbehälter 1 für das Beizmittel, daran angeschlossen eine volumetrische oder gravimetrische Dosiervorrichtung 2, die sich in einen Druckbehälter 3 entleert. Der Druckbehälter 3 ist mit einer Druckgaszuführung 4 und einem Auslass 5 für das Gas-Beizmittel-Gemisch ausgerüstet. Der Auslass 5 wird über ein Öffnungsventil 6 gesteuert, wobei nach dem Öffnen des Ventils das Gas-Beizmittel-Gemisch durch eine Transportleitung 7 zu einer Austragvorricntung 8 geführt wird.

Die Austragvorrichtung 8 hat die Aufgabe, zugleich Verteilvorrichtung zu sein und einen rundum gleichmässigen Austrag zu gewährleisten.

Ein weiteres wesentliches Merkmal des Druckbehälters ist die Gestaltung des Auslasses 5. Dieser muss gewährleisten, dass das Material restlos und ohne zu Entmischen während des Arbeitstaktes ausgetragen wird. Als technische Massnahme kann das beispielsweise durch einen Druckbehälter mit Wänden, die sich sehr steil gegen den Auslass 5 neigen, und/oder einen Konus im Bereich des Auslasses angestrebt werden.

Weitere Ausgestaltungsformen sind die Möglichkeiten des Vorheizens des Gases und/oder Entzunderungsmittels, entweder vor oder innerhalb des Druckbehälters oder in der Transportleitung. Durch die verhältnismässig kleinen Mengen an Beizmittel und Gas ist das Vorheizen leicht möglich.

Durch Anpassung der Dosiervorrichtung und der Austragvorrichtung ist es auch möglich, das Beizmittel in gleicher Weise in flüssiger Form als Lösung, Suspension oder Schmelze zu verarbeiten.

Als Ventile und Steuerorgane für die Dosiervorrichtung 9,10, die Druckgaszuführung 11 und den Auslass 5 können an sich bekannte Konstruktionen verwendet werden. Die Steuerung kann beispielsweise mechanisch, hydraulisch, pneumatisch oder elektromagnetisch erfolgen, wobei eine dem jeweiligen Arbeitstakt des Walzwerkes und dem Programmablauf gerecht werdende Steuerung auf an sich bekannte Weise, beispielsweise durch Handsteuerung, mechanisch oder auch elektronisch, erfolgen kann.

In der Abbildung 1 ist ferner das Verkstück beispielsweise eine Luppe, Hohlblock oder Rohr 12 und der als Werkstückinnenraum 13 bezeichnete Hohlraum erkennbar.

Mit dem Verfahren nach vorliegender Erfindung gelingt es, das Beizmittel ohne allfällige Entmischung in gleichmässiger Verteilung im Werkstückinnenraum zu verteilen und die vorhandene Zunderschicht zu modifizieren, resp. chemisch umzusetzen. Idealerweise wird durch die Verwendung des Beizmittels nicht nur eine gleichmässige und gut haftende dünne Oberflächenschicht erhalten, sondern die sich bildenden Produkte auf der inneren Oberfläche des Werkstückes haben idealerweise nichtabrasive oder sogar schmierende Eigenschaften.

Durch die Verwendung von im Vergleich zu bekannten Entzunderungsverfahren kleinen Gasmengen kommen bei der Verwendung von Luft als Druckgas nur verhältnismässig kleine Sauerstoffmengen mit dem auf Walztemperatur erhitzten Werkstück in Berührung, was eine stark vermindernde Bildung von neuen Oxidationsprodukten bedeutet.

Bei den geringen Gasmengen kann es auch schon wirtschaftlich vertretbar werden, Inertgase, wie Stickstoff oder Edelgase anzuwenden. Ein neuerliches Aufoxidieren kann damit vermieden werden.

Gegenüber bekannten Verfahren zur Entzunderung werden auch pro Flächeneinheit verhältnismässig geringe Mengen an Beizmittel benötigt.

Durch die geringen Gas- und Beizmittelmengen nach dem Verfahren vorliegender Erfindung wird das früher vorgeschlagene Absaugen des Entzunderungs-Gas-Gemisches überflüssig, ein zurückschlagen des Gemisches aus der Werkstücköffnung, wie das bei nicht erfindungsgemässen Verfahren leicht möglich ist, beispielsweise durch die momentane, starke Aufheizung, tritt nicht oder höchstens in nicht störender Weise auf. Werden nach dem Verfahren vorliegender Erindung das Gas und/oder das Beizmittel vorgeheizt, können diese Probleme ganz vernachlässigt werden. Die gezielt eingesetzte Strömung bewirkt weiters eine äusserst homogene Verteilung des Beizmittels, auf der Oberfläche des Werkstückinnenraumes, so dass kein an sich überschüssiges Beizmittel, das seinerseits wieder abgeschieden oder als Verlust eingerechnet werden muss, für das Verfahren benötigt wird.

## Patentansprüche

1. Verfahren zum Verarbeiten von Beizmitteln, insbesondere zum Beizen von auf Walztemperatur erhitzten Werkstücken, für die Rohrherstellung, dadurch gekennzeichnet, dass das Beizmittel volumetrisch oder gravimetrisch so dosiert in einen Druckbehälter eingespiesen wird, dass pro m² Innenwandung des Werkstückes 5 bis 100 g Beizmittel vorhanden sind, der Druckbehälter mit Druckgas beaufschlagt wird, so dass sich ein Verhältnis von 50 bis 750 Normalliter Gas pro Kilogramm Beizmittel einstellt, und dass Gas und Beismittel als homogenes Gemisch durch eine Transportleitung zu einer Austragvorrichtung geleitet und in zirkulärer, turbulenter, laminarer oder pulsierender Bewegung in oder auf das auf Walztemperatur erhitzte Werkstück geleitet und das Beizmittel auf die Werkstückwandungen aufgetragen wird.

2. Verfahren nach Patentanspruch 1, dadurch gekennzeichnet, dass das Beizmittel volumetrisch dosiert wird.

3. Verfahren nach Patentansprüchen 1 und 2, dadurch gekennzeichnet, dass pro m² Werkstückinnenwandung 10 bis 60 g, vorzugsweise 25 bis 50 g Beizmittel angewendet werden und dass pro Kilogramm Beizmittel 100 bis 500 Normalliter Gas, vorzugsweise 100 bis 250 Normalliter Gas, angewendet werden.

4. Verfahren nach Patentansprüchen 1 bis 3, dadurch gekennzeichnet, dass die Austragvorrichtung während des Auftragens des Beizmittels in einem Werkstückhohlraum durch den Werkstückhohlraum geführt wird.

5. Verfahren gemäss Patentansprüchen 1 bis 3, dadurch gekennzeichnet, dass das Beizmittel durch die im Bereich eines Hohlkörperendes befindliche Austragsvorrichtung in den Werkstückhohlraum geleitet und auf die Innenwandung aufgetragen wird.

6. Verfahren gemäss Patentansprüchen 1 bis 5, dadurch gekennzeichnet, dass als Gas Luft, Stickstoff, C0₂, ein Gas aus der Reihe der Edelgase oder Gemische dieser Gase vervendet werden.

7. Verfahren gemäss Patentansprüchen 1 bis 6, dadurch gekennzeichnet, dass das Beizmittel in trockener Form als Pulver mit einer durchschnittlichen Korngrösse von 50 bis 1000 Mikrometer oder als Granulat mit einer durchschnittlichen Korngrösse von 0,5 bis 4 mm angewendet wird.

8. Verfahren gemäss Patentansprüchen 1 bis 7, dadurch gekennzeichnet, dass der Druckbehälter derart mit Druckgas beaufschlagt wird, dass sich ein Druck von 2 bis 20 bar, vorzugsweise 2 bis 10 bar, einstellt.

9. Verfahren gemäss Patentansprüchen 1 bis 8, dadurch gekennzeichnet, dass das Beizmittel für das Beizen von Luppen angewendet wird und auf die inneren Luppenwandungen des Luppenhohlraumes aufgetragen wird.

10. Vorrichtung zum Verarbeiten von Beizmitteln nach dem Verfahren von Patentanspruch 1, dadurch gekennzeichnet, dass die Vorrichtung einen Vorratsbehälter für das Beizmittel. daran angeschlossen eine volumetrische oder gravimetrische Dosiervorrichtung, die sich in einen Druckbehälter entleert, aufweist und der Druckbehälter einen Druckgaseinlass und einen Auslass für das Gas-Beizmittel-Gemisch aufweist, wobei der Auslass durch ein Öffnungsventil gesteuert wird und die Vorrichtung eine Transportleitung und an deren Ende eine Austragvorrichtung für das Gas-Beizmittel-Gemisch aufweist.

11. Vorrichtung gemäss Patentanspruch 10, dadurch gekennzeichnet, dass als Dosiervorrichtung eine volumetrische Dosiervorrichtung eingesetzt wird.

12. Vorrichtung gemäss Patentansprüchen 10 und 11, dadurch gekennzeichnet, dass als Dosiervorrichtung ein Schneckendosierer eingesetzt wird.

## Claims

1. Process for the use of pickling agents, especially for the pickling of workpieces heated to rolling temperature, for pipe production, characterised in that the pickling agent is fed into a pressure container, so dosed volumeteically or gravimetrically that per m² of inner wall of the workpiece, 5to 100 g. of pickling agent are present, the pressure container is loaded with pressure gas so that there is adjusted a ratio of 50 to 750 normal litres of gas per kilogram of pickling agent and that gas and pickling agent is passed as homogeneous mixture through a transport pipe to an application device and passed in circulatory, turbulent, laminar or pulsating movement in or on the workpiece heated to rolling temperature and the pickling agent is applied to the workpiece walls.

2. Process according to patent claim 1, characterised in that the pickling agent is dosed volumetrically.

3. Process according to patent claims 1 and 2, characterised in that, per m² of workpiece inner wall, there are used 10 to 60 g., preferably 25 to 50 g., of pickling agent and that, per kilogram of pickling agent, there are used 100 to 500 normal litres of gas, preferably 100 to 200 normal litres of gas.

4. Process according to claims 1 to 3, characterised in that the application device is guided, during the application of the pickling agent into the workpiece hollow space, through the workpiece hollow space.

5. Process according to patent claims 1 to 3, characterised in that the pickling agent is passed through the application device present in the region of a hollow body and into the workpiece hollow space and applied to the inner wall.

6. Process according to patent claims 1 to 5, characetrised in that, as gas, there are used air, nitrogen, C0₂, a gas of the noble gas series or a mixture of these gases.

7. Process according to patent claims 1 to 6, characterised in that the pickling agent is used in dry form as powder (with an average grain size of 50 to 1000 micrometers or as a granulate with an average grain size of 0.5 to 4 mm.

8. Process according to patent claims 1 to 7, characterised in that the pressure container is loaded with pressure gas in such a manner that there is adjusted a pressure of 2 to 20 bar, preferably of 2 to 10 bar.

9. Process according to patent claims 1 to 8, characterised in that the pickling agent is used for the pickling of ingots and is applied to the inner ingot walls of the ingot hollow space.

10. Device for the use of pickling agents according to the process of patent claim 1, characterised in that the device has a storage container for the pickling agent, attached thereto a volumetric or gravimetric dosing device which empties into a pressure container and the pressure container has a pressure gas inlet and an outlet for the gas-pickling agent mixture, whereby the outlet is controlled by an opening valve and the device has a transport pipe and, on its end, a delivery device for the gas-pickling agent mixture.

11. Device according to patent claim 10, characterised in that, as dosing device, there is used a volumetric dosing device.

12. Device according to patent claims 10 and 11, characterised in that, as dosing device, there is used a worm doser.

## Revendications

1. Procédé d'utilisation d'agent de décapage, notamment pour le décapage de pièces chauffées à la température du laminage, pour la fabrication de tuyaux, caractérisé en ce que l'agent de décapage est introduit dans un réservoir à pression et dosé volumétriquement ou gravimétriquement de manière que l'on dispose de 5 à 100 g d'agent de décapage par m² de paroi interne de la pièce, le réservoir à pression est soumis à un gaz sous pression de manière que s'établisse un rapport de 50 à 750 litres standards de gaz par kilogramme d'agent de décapage, et en ce que le gaz et l'agent de décapage sont dirigés sous forme d'un mélange homogène par la conduite transporteuse vers un dispositif de décharge et est dirigé dans ou sur la pièce chauffée à la température du laminage selon un mouvement circulaire, turbulent, laminaire ou pulsé, et l'agent de décapage est appliqué sur les parois de la pièce.

2. Procédé selon la revendication 1, caractérisé en ce que l'agent de décapage est dosé volumétriquement.

3. Procédé selon les revendications 1 et 2, caractérisé en ce qu'on utilise par m² de paroi interne de la pièce de 10 à 60 g et de préférence de 25 à 50 g d'agent de décapage et en ce qu'on utilise par kilogramme d'agent de décapage de 100 à 500 litres standards de gaz, et de préférence de 100 à 250 litres standards de gaz.

4. Procédé selon l'une quelconque des revendications 1 à 3, caractérisé en ce que le dispositif de décharge est passé dans une cavité de la pièce pendant l'application de l'agent de décapage dans la cavité d'une pièce.

5. Procédé selon l'une quelconque des revendications 1 à 3, caractérisé en ce que l'agent de décapage est dirigé dans la cavité de la pièce par le dispositif de décharge se trouvant dans la région d'une extrémité du corps creux et est appliqué sur la paroi interne.

6. Procédé selon l'une quelconque des revendications 1 à 5, caractérisé en ce qu'on utilise en tant que gaz de l'air, de l'azote, du CO₂, un gaz de la série des gaz nobles, ou un mélange de ces gaz.

7. Procédé selon l'une quelconque des revendications 1 à 6, caractérisé en ce que l'agent de décapage est utilisé sous forme sèche en tant que poudre ayant une granulométrie moyenne comprise entre 50 et 1000 microns ou sous forme d'un granulat ayant une granulométrie moyenne comprise entre 0,5 et 4 mm.

8. Procédé selon l'une quelconque des revendications 1 à 7, caractérisé en ce que le réservoir à pression est soumis à la pression du gaz de manière que soit créée une pression comprise entre 2 et 20 bars, et de préférence entre 2 et 10 bars.

9. Procédé selon l'une quelconque des revendications 1 à 8, caractérisé en ce que l'agent de décapage est utilisé pour le décapage de loupes et est appliqué sur les parois internes de la cavité des loupes.

10. Dispositif pour utiliser des agents de décapage selon le procédé de la revendication 1, caractérisé en ce que le dispositif comprend un réservoir pour l'agent de décapage, auquel est raccordé un dispositif doseur volumétrique ou gravimétrique qui se vide dans un réservoir à pression, et le réservoir à pression comprend une entrée de gaz et une sortie de gaz pour le mélange gaz et agent de décapage, la sortie étant commandée par une vanne d'ouverture et le dispositif comprenant une conduite transporteuse et à son extrémité un dispositif de décharge pour le mélange gaz-agent de décapage.

11. Dispositif selon la revendication 10, caractérisé en ce qu'on utilise en tant que dispositif doseur un dispositif doseur volumétrique.

12. Dispositif selon les revendications 10 et 11, caractérisé en ce que l'on utilise en tant que dispositif doseur un doseur à vis sans fin.
